# EUROPÄISCHE PATENTANMELDUNG

(11) **EP 0 402 513 A1**
(43) Veröffentlichungstag der Anmeldung: **19.12.1990**
(21) Anmeldenummer: 89110944.9
(22) Anmeldetag: 16.06.1989
(51) Int. Cl.: D21H 25/12, D21H 13/00

(54) **Verfahren zur Herstellung synthesefaserhaltiger hochverdichteter Papiere mit einem Raumgewicht gleich oder grösser 0,84 kg/dm3**

(71) Anmelder: KÄMMERER GMBH, D-49090 Osnabrück (DE)
(72) Erfinder: Reinhardt, Bernd, Dr.-Ing., D-4500 Osnabrück (DE); Frilund,Leif, Dipl. Ing., D-4512 Wallenhorst (DE); Viehmeyer, Volker, D-4500 Osnabrück (DE)
(74) Vertreter: Rücker, Wolfgang (DE)

(57) **Zusammenfassung**

Die Erfindung betrifft die Herstellung synthesefaserhaltiger hochverdichteter Papiere mit einem Raumgewicht gleich oder größer 0,9 kg/dm³, wobei die Papierbahn aus einem Gemisch von Zelllstoff und thermoplastischen Synthesefasern im Verhältnis 50 : 50 bis 90 : 10 mit einem Mahlgrad von 35 bis 75 SR unter Zusatz von Leimungs-, Retentions- und Naßfestmitteln und ggfs. oberflächengeleimt wird und anschließend in einem separaten Arbeitsgang einer Satinage bei Oberflächentemperaturen der Kalanderwalzen gleich oder größer 100°C und linearer Walzendrücke gleich oder größer 30 kN/m unterzogen wird.

## Beschreibung

Die Erfindung betrifft ein Verfahren zur Herstellung von aus Zellstoffen unter Zusatz von thermoplastischen Synthesefasern bestehende hochverdichtete Papierbahnen mit einem Raumgewicht ≧ 0,9 kg/dm³ sowie deren Verwendung.

Es ist bekannt, flächige Gebilde unter teilweiser oder vollständiger Verwendung von thermoplastischen Synthesefasern herzustellen. Durch den Zusatz von Synthesefasern zum Zellstoff werden z.B. Modifizierungen in den Festigkeitseigenschaften oder im Oberflächencharakter der flächigen Materialien, nachfolgend als Papierbahn oder Papier im erweiterten Sinn bezeichnet, angestrebt.

Als Synthesefasern kommen z.B. Polyamid-, Polyethylen-, Polyester- oder Polypropoylenfasern infrage, deren Schmelztemperatur oft mehr oder weniger deutlich über den bei der Papierherstellung üblichen Oberflächentemperaturen der beheizten Trockenzylinder (Kontakttrocknung) bzw. der Bahntemperaturen (Konvektions-, IR- sonstige berührungslose Trocknungsverfahren) von etwa 85 °C bis 130 °C liegen. Deshalb stellen sie oft "nur" eine Art Armierungs- bzw. Trägermaterial mit festigkeitsverbessernder Wirkung in der gebildeten Zellstoffbahn dar, verbinden sich dann aber nicht irreversibel mit den Zellstoffasern an den Kreuzungspunkten durch Thermofusion.

Von der Vliesstoffherstellung ist z.B. bekannt, daß dieses Flächengebilde aus losen Fasern durch thermische Verfestigung (Behandlung) oder exakter Thermofusion mittels sogenannter Bindefasern erfolgt. Als Trägerfaser wird dabei die vliesbildende Faser, als Bindefaser die schmelzende Komponente bezeichnet. Diese Bindefasern werden unterteilt in die 3 Hauptgruppen
- Klebefasern,
- Bikomponentenfasern und
Schmelzklebefasern.

Klebefasern sind beispielsweise unverstreckte, amorphe Polyesterfasern, die bei knapp 100 °C oberflächlich erweichen und damit klebrig und bindungsfähig werden. Dazu ist eine vollständige Kalandrierung erforderlich. Der erforderliche Anteil dieser sehr teuren Klebefasern am Gesamtfaseranteil ist relativ hoch, so daß deren Einsatzzweck begrenzt ist (z .B. Vliesstoffe für Elektroisolation).

Die eleganteste Lösung der thermischen Verfestigung wird mit der Bikomponentenfaser (meist Kern-Mantelfaser mit tieferschmelzendem Mantelpolymer als Klebekomponente) realisiert. Um eine ausreichende Thermofusion mit anderen Fasern zu erreichen, sind aber hohe Zusätze dieser Bikomponentenfaser erforderlich. Deren Einsatz ist deshalb nur bei der Herstellung hochwertigster Vliesstoffe gerechtfertigt.

Mit Schmelzklebefasern können dagegen viele praktische Anwendungsfälle und Einsatzgebiete abgedeckt werden.

Prinzipiell kann jede thermoplastische Faser mit einem Schmelzbereich ab ca. 100 °C als Schmelzklebefaser eingesetzt werden. Die ideale Schmelzklebefaser sollte erst kurz vor Erreichen der Schmelztemperatur mit dem Erweichen und Verformen beginnen.

Die Schmelztemperatur liegt üblicherweise je nach Art der verwendeten thermoplastischen Fasern etwa zwischen

| | |
|---|---|
| 123 °C | bei LLDPE (linear low density polyethylene)-Fasern, |
| 132 °C | bei HDPE (high density polyethylene)-Fasern, |
| 120 .. 140 °C | bei Co-Polyamid-Fasern, |
| 145 .. 175 °C | bei Co-Polyester-Fasern, |
| 215 .. 218 °C | bei Polyamid-Fasern, |
| 245 .. 260 °C | bei Polyester-Fasern und |
| 160 °C | bei Acryl-Fasern (Copolymere von Acrylonitril und Methylmethacrylat). |

Unter der Voraussetzung, daß ein Zusatz thermoplastischer Synthesefasern zu üblichen Zellstoffasern bereits während der Papierherstellung oder der Papierveredlung (z.B. off line-Satinage) und den dabei auftretenden Temperaturen über Thermofusion zu irreversiblen Kontakten an den Kreuzungsstellen zwischen natürlichen (Zellstoff) und synthetischen Fasern (Schmelzklebefasern) führen soll, reduziert sich die Typenvielfalt verwendbarer Schmelzklebefasern auf solche, die einen Kristallschmelzpunkt unter 200 °C, vorzugsweise unter 150 °C, haben. Dabei wird davon ausgegangen, daß der Erweichungsbereich dieser thermoplastischen Synthesefasern meist niedriger liegt, z.B. beim PE-Homopolymer (HDPE) ab 95 °C, beim PE-Copolymer (LLDPE) sogar ab 72 °C.

Die Verwendung synthetischer Fasern bei der Herstellung von Spezialpapieren ist aus der Patent- oder Fachliteratur bekannt. Bei den erstgenannten handelt es sich beispielsweise um orientierte Polyethylenfasern, die zur Substitution von Asbest bei verstärkten Zement-, Harz- oder Fußbodenartikeln verwendet werden (EP 0292 285 A1), um Mehrschichtengebilde mit einer oder mehreren Lagen synthetischer Fasern (Polyethylenterephtalat-Copolymer mit einem Schmelzpunkt von 110 °C) kombiniert mit Zellstoffbahnen für landwirtschaftliche Erzeugnisse (EP 0255 690 A1) oder um Kombinationen aus pflanzlichen Fasern (u.a. Holzabfälle) und Polyolefine (Polypropylen), die durch Heißkalandrierung bei Temperaturen zwischen 172 und 190 °C zu folienähnlichen Materialien verformt werden. Dabei wird stets Wert auf ein möglichst voluminöses Flächengebilde mit dadurch hoher Opazität gelegt.

Der Fachliteratur sind ebenfalls Hinweise zum anteiligen Zusatz von synthetischen Fasern zum Zellstoff zu entnehmen, so z.B. die Verwendung von Polymerpulver ungenannten chemischen Aufbaus für die Herstellung von waschbaren Tapetenpapieren möglichst höher Porosität und Opazität, wobei das flächige Gebilde auch einer Heißkalandrierung unterworfen wurde (Cellulose Chemistry and Technology (1981), Nr. 15, S. 125-132).

An anderer Stelle (Paper Technology and Industry (1979), Nr. 1/2, 5. 32-34) wird der Zusatz von bis zu 70 % synthetischen Fasern aus Polyethylen (Hostapulp der Firma Hoechst) in einer Schicht für die Herstellung von zweilagigen geprägten oder spaltbaren Tapetenpapieren von 150 g/² empfohlen. Die Verschmelzung der Synthesefasern mit dem Zellstoff erfolgt durch Heißluftzufuhr (135-170 °C) und/oder durch Heißkalandrierung (140 °C). Auch hierbei wird zusätzlich eine möglichst hohe Opazität angestrebt.

Die Verwendung von Polyethylenfasern bis zu 100 % in den beiden Deckschichten von dreilagigen flächigen Gebilden (composite papers) sowie deren Verschmelzung durch Strahlungswärme (IR-Vorheizung biw 37..54 °C Bahntemperatur) und nachfolgender Satinage bei Umgebungstemperatur wird in Tappi (1985), Nr. 7, 5. 94-97, beschrieben.

Ziel der Arbeiten war die Entwicklung mehrschichtiger flächiger aus Polyethylen und Zellstoff als Alternativ zu mit Polyethylenfolie laminierten oder mit Polyethylen extrudierten Papierbahnen mit guten Barriereeigenschaften. Schwierigkeiten bereitete aber die Einhaltung einer angestrebten hohen Opazität dieser Triplexpapiere, die durch die gewählten Bedingungen der Thermofusion mehr oder weniger abfiel. Solche Triplexpapiere mit Polyethylen-Deckschichten werden als Alternative für die bekannten Polyethylen-beschichteten (meist Polyethylen-extrudierten) Papiere, u.a. auch als Trennrohpapiere, empfohlen.

In Tappi (1985), Nr. 10, S. 91-93, wird der Zusatz von bis zu 20 % synthetischen Faysern aus Polyolefinen (Polyethylen, Polypropylen) zum Zellstoff empfohlen, um nach dem Beschichten der Bahn mit Pigment-Bindemittel-Kombinationen hohe Opazitäten und gute Druckeigenschaften zu erreichen.

Der Einfluß einer feucht-heißen Satinage auf Papierbahnen mit Synthesefaser-Zusatz wird in Paper Technology and Industry (1975), Nr. 10, S. 309-312, behandelt. Der Zusatz an HDPE-Fasern zum Zellstoff betrug dabei zwischen 0 und 90 %.

Ziel der Arbeiten war es, bei Papieren mit Synthesefaserzusatz in einem Bereich der flächenbezogenen Masse von 50.. 60 g/m Satinagebedingungen zu finden, die dem "Papier" hohes Volumen (geringes Raumgewicht) und hohe Opazität bei gleichzeitig verbesserter Glätte verleihen. Es wurde gefunden, daß sich die Glätteverbesserung proportional zur Zunahme des Raumgewichts verhielt. Da Papiere mit Synthesefaser-Zusatz eine höhere Dicke als reine Zellstoffpapiere aufwiesen, konnten durch die feucht-heiße Satinage (20. .80°C, 3-9% Feuchte vor der Satinage, 35..350 kN/m Druck) Glättesteigerungen bei gleichzeitig hohem Papiervolumen und guter Opazität erreicht werden.

Beim Erreichen der sogenannten kritischen Dichte (Raumgewicht) des Papiers von 60 g/m², die je nach Synthesefaser-Anteil zwischen 0,6 kg/dm³ (90% Synthesefasern) und <0,9 kg/dm³ (0% Synthesefasern) liegt, trat ein nicht erwünschter drastischer Abfall der Opazität und eine zunehmende Schwärzung der Papieroberfläche, verbunden mit der Bildung transparenter Flecken bei Verwendung von Stahl-zu-Gummi-Walzen auf. Die Autoren empfehlen deshalb Kalanderbedingungen, die lediglich eine Verdichtung unterhalb der kritischen Papierdichte be wirken. Bei 20% Synthesefaseranteil im Papier (60g/m²) wäre z.B. die kritische Papierdichte von <0,8 kg/dm³ durch Stahl-zu-Gummi-Walzen zu unterbieten. Dagegen ermöglicht eine Dampfbefeuchtung des Papiers (oberflächiger Wasserauftrag) hohe Oberflächenglätten mit minimalem Opazitätsverlust. In den technischen Informationsblättern der Hersteller von Polyethylen-Fasern wird sogar eine kritische Dichte der Papiere von 0,65 kg/dm³ (Stahl/Stahl) bzw. 0,70 kg/dm³ (Baumwolle/Stahl-Walzen) genannt.

Unter derart optimierten Kalanderbedingungen wurden im großtechnischen Maßstab Opazitäten von ca. 88% bei 60 g/m² -Papier (oberflächenpigmentiert) erreicht.

Der Erfindung liegt demgegenüber die Aufgabe zugrunde, ein folienähnliches Material aus Zellstoff und Synthesefasern zu schaffen, welcher eine Rohdichte oberhalb der kritischen Bereiche d.h. von 0,9 kg/cm² und damit eine Transparenz von 35% aufweist. Die Transparenz ist erforderlich, weil dadurch eine Fotozellensteuerung technischer Bearbeitungsvorgänge möglich wird, z. B. bei Etikettiervorgängen. Gelöst wird diese Aufgabe durch die in den Ansprüchen angegebenen Verfahrensmaßnahmen und der angegebenen Verwendung.

Im Gegensatz zu den bisher bekannten hochverdichteten Silikonrohpapieren weist das erfindungsgemäße Papier bessere Lösungsmitteldichtigkeit, höhere Dimensionsstabilität, geringere Wasserabsorption gegenüber Feuchteeinfluß, geringere Porosität und höhere Glätte /niedrigere Mikrorauheit) auf. Damit steht das erfindungsgemäße Papier mit Synthesefaserzusatz in seinen Eigenschaften zwischen einem klassischen Silikonrohpapier aus 100% Zellstoff und den ebenfalls zur Silikonbeschichtung verwendeten Folien aus Polyethylen (LLPE oder HDPE), Polyester, orientiertem Polypropylen oder Polystyrol. Obwohl Folien teurer als Papiere sind, werden sie bevorzugt und dort eingesetzt, wo hohe Transparenz, Festigkeit, Barriereeigenschaften oder Heißsiegelfähigkeit verlangt wird. Aufgrund ihrer geschlossenen Oberfläche benötigen Folien außerdem nun geringere Auftragsmengen an Silikonharzen, etwa 50%, um das gleiche Trennkraftniveau wie silikonisierte Papiere zu erreichen.

Das erfindungsgemäße Papier mit Synthesefaserzusatz auf Polyethylenbasis verfügt bei ebenfalls geringem Silikonbedarf zusätzlich noch im Vergleich zu den Folien über bessere Steifigkeit und vor allem höhere Temperaturresistenz. Gerade bei Polyethylenfolien, aber auch Folien aus Polyester und Polypropylen, ist die Trocknungstemperatur nach der Silikonbeschichtung durch die mögliche thermische Verformung begrenzt.

Während bei der Silikonbeschichtung von Papier Trocknungstemperaturen zwischen 150 und 220 °C üblich sind, muß bei Folienbeschichtungen mit um ca. 30..50 % geringerer Trocknungstemperatur und damit Aushärtungszeit gerechnet werden. Die Herstellung und die Eigenschaften des erfindungsgemäßen transparenten Papiers mit Synthesefaserzusatz auf Polyethylenbasis werden in den nachfolgenden Ausführungsbeispielen näher erläutert.

### Beispiel 1

In einem Laborrefiner (Bauart Escher Wyss) wurden Mischungen aus jeweils 40 % gebleichtem Lang- und Kurzfaser-Sulfatzellstoff (Kiefer- und Birkenzellstoff) sowie 20 % Synthesefasern unterschiedlicher Art gemeinsam bis zu einem Mahlgrad von 50 SR gemahlen. Anschließend erfolgte unter Zusatz von Harzleim (0,5 % fest gerechnet) und Al-Sulfat (pH der Stoffmischung 4,5) auf einer Laborpapiermaschine (Bauart Kämmerer) die Herstellung der Papierbahn mit einer massenbezogenen Fläche von 70 ± 4 g/m². Die Oberflächentemperaturen der Trockenzylinder betrugen 80 bis 105 °C.

Die Zellstoffzusammensetzung der Vergleichsprobe (Nullprobe), ebenfalls bis 50 SR ausgemahlen, bestand aus jeweils 50 % gebleichten Lang- und Kurzfaser-Sulfatzellstoffes vom gleichen Zellstofftyp wie zuvor und basierte auf der klassischen Rohstoffrezeptur für hochverdichtete Trennrohpapiere.

Um den folienähnlichen Charakter der synthesefaserhaltigen Papiere besser erfassen zu können, wurde bei jeder Versuchsserie ein Teil der Papierbahn mittels einer Laborleimpresse (Bauart Mathis) oberflächengeleimt. Die 3,5 %ige Leimlösung bestand aus 80 % Polyvinylalkohol und 20 % Carboxymethylcellulose.

Die so gefertigten Papiere wurden anschließend unter verschiedenen Bedingungen praxisnah mit konstantem Liniendruck von 2500 daN (entspricht > 350 kN/m bei der Praxissatinage) in einem Zweiwalzen-Kalander (Stahl-zu-Baumwolle-Walze) satiniert:
(1) Trockensatinage (ohne Vorfeuchtung, Bahnfeuchte ca. 4,5 %) bei
   a) 110 °C Oberflächentemperatur der Stahlwalze
   b) 140 °C Oberflächentemperatur der Stahlwalze
(2) Feuchtsatinage (mit Vorfeuchtung mittels Düsenfeuchter, Bahnfeuchte ca. 15 %) bei
   a) 110 °C Oberflächentemperatur der Stahlwalze
   b) 140 °C Oberflächentemperatur der Stahlwalze.

Die 6 unterschiedlichen Synthesefasern waren aus chemischer Sicht teilweise unterschiedlich (s. Tab. O).

Da die Dow-Produkte zwar problemlos mit den Zellstoffen gemeinsam gemahlen werden konnten, bei der Papierherstellung aber zu starken Unregelmäßigkeiten an der Oberfläche führten und dadurch nicht satiniert werden konnten, wurden sie aus den weiteren vergleichenden Betrachtungen ausgeklammert.

Die Eigenschaften der unterschiedlich satinierten Papiere sind aus der Tabelle 1 (Eigenschaften der Rohpapiere), Tabelle 2 (Papiere ohne Oberflächenleimung, trockensatiniert bei zwei unterschiedlichen walzentemperaturen), Tabelle 3 (Papiere ohne Oberflächenleimung, feuchtsatiniert bei zwei unterschiedlichen Walzentemperaturen), Tabelle 4 (Papiere mit Oberflächenleimung, trockensatiniert bei zwei unterschiedlichen Walzentemperaturen) und Tabelle 5 (Papiere mit Oberflächenleimung, feuchtsatiniert bei zwei unterschiedlichen Walzentemperaturen) ersichtlich.

Sowohl bei Feucht- als auch bei Trockensatinage wurde das Raumgewicht des Papiers von 0,50. .0,68 kg/dm³ (s. Tab. 1) auf 0,84. 1,12 kg/dm³ angehoben und dadurch die "kritische Dichte" für den Opazitätsabfall z.T. weit überschritten.

Während die Transparenzwerte der Rohpapiere gemäß Tab. 1 unter 20-30 % lagen, wurden durch die Satinage die angestrebten Transparenzen von ≧ 35 % z.T. weit überboten.

Vor allem eine Feuchtsatinage bei Walzentemperaturen von 140 °C ergab hohe Transparenzwerte (s. Tab. 3 und 5), die z.T. im Niveau der Nullproben lagen. Das gilt insbesondere für die Muster 2, 4 und 5. Im Vergleich zur Nullprobe wurden z.T. beträchtliche Qualitätsverbesserungen bezüglich Lösungsmitteldichtigkeit (ausgewiesen als Cobb-Rizinus-Wert und IGT-Flecklänge) auf der dichten Seite (DS), Naßfestigkeit, Porosität, Dimensionsstabilität und Oberflächenglätte erzielt. Gleichzeitig muß aber bei dieser starken Verdichtung und hohen Thermofusion mit einem Festigkeitsabfall der synthesefaserhaltigen Papiere gegenüber der Nullprobe in Kauf genommen werden. Vermutlich wurden die Bindungskräfte der Cellulose (Wasserstoffbrücken-Bindungen) z.T. durch die weniger wirksamen Bindungskräfte an den Kreuzungsstellen der verschiedenen Faserstoffe (Schmelzverklebung) ersetzt.

Der folienähnliche Charakter des Papiers wird vor allem unter Verwendung der Polyethylenfasern E 790 und UL 410 der Firma Mutsui erreicht. Es handelt sich hierbei um HDPE- bzw. LLDPE- Fasern, die mit polyvinylalkohol hydrophil ausgerüstet sind (s. Das Papier (1982), Nr. 10 A, S. V 25 - V 31) und die u.a. bei der Herstellung solcher Spezialpapiere wie Teebeutel-, Tapetenroh- und Sterilisationspapiere sowie für PVC-Trägermaterialien Anwendung finden.

Für das erfindungsgemäße hochverdichtete, transparente Papier mit synthesefaserzusatz sind Polyethylenfasern sehr gut geeignet.

### Beispiel 2

Gemäß Beispiel 1 wurden Papiere mit 20 % Synthesefaserzusatz analog der Muster 4 und 5 auf einer Laborpapiermaschine hergestellt und oberflächengeleimt.

Die Satinage der auf ca. 15 % vorgefeuchteten Papierbahn erfolgte wiederum bei konstantem Druck von 2500 daN. Im Gegensatz zur Satinage gemäß Beispiel 1 wurde nach einer Feuchtsatinage bei 140 °C Walzentemperatur das so satinierte Papier nach einer Lagerzeit von 24 h nochmals einer Trockensatinage bei 200 °C Walzentemperatur unterworfen.

Die erhaltenen Papiereigenschaften (Raumgewicht ≧ 0,9 kg/dm³) sind der Tab. 6 zu entnehmen.

Durch die Trockensatinage im zweiten Verfahrensgang wird die Erweichungstemperatur der zugesetzten Polyethylenfasern weit überschritten. Im Vergleich zur alleinigen Feuchtsatinag@ (s. Beispiel 1) wird dadurch die Oberflächenglätte reduziert, vermutlich durch beginnendes Verblocken (partielles Rupfen) an den Kontaktstellen Stahlwalze/Papier.

Die Lösungsmitteldichtigkeit und Porosität der hochverdichteten, transparenten Trennrohpapiere kann aber durch eine kombinierte Feucht-Trockensatinage noch weiter verbessert werden.

### Beispiel 3

Im Gegensatz zum Verfahren gemäß Beispiel 1 wurden einem Zellstoffgemisch von je 50 % gebleichten Lang- und Kurzfaserzellstoffen, das auf ca. 50. .55 SR gemahlen wurde, nachträglich 10 % (fest gerechnet) carboxylierte Polyethylenfasern unterschiedlicher Faserlänge (2,8 dtex - 4 bzw. 6 mm) ungemahlen zugegeben. Die weiteren Veredlungsschritte an der gebildeten Papierbahn von ca. 70 g/m² (Oberflächenleimen, Satinieren) erfolgten analog der Beispiele 1 und 2. Die erhaltenen Ergebnisse der Papiere mit einem Raumgewicht ≧ 0,9 kg/dm³ sind aus der Tab. 7 zu entnehmen.

Durch eine feucht-heiße Satinage des synthesefaserhaltigen Papiers kann die Transparenz und Glätte gegenüber einer Trockensatinage noch beträchtlich gesteigert werden, während die Porosität reduziert wird. Im Vergleich zur Nullprobe (konventionell hergestelltes, hochverdichtetes Trennrohpapier) sind durch den Zusatz von 10 % dieser carboxylierten Polyethylenfasern z.T. Verbesserungen bezüglich Transparenz, Lösungsmitteldichtigkeit, Dimensionsstabilität, Naßfestigkeit, Flexibilität (Elastizität und Dehnung) und Glätte möglich. Das gilt besonders bei der Verwendung von Synthesefasern mit 4 mm Faserlänge.

Die gemäß Beispielen 1 bis 3 erfindungsgemäß hergestellten hochverdicheten Trennrohpapiere folienähnlichen Charakters mit einem Raumgewicht ≧ 0,9 kg/dm³ verfügen über die positiven Eigenschaften von reinen Zellstoffpapieren und klassischen Kunststoffolien, wie sie bisher bei der Silikonbeschichtung Anwendung finden. Der Zusatz von Synthesefasern auf Polyethylenbassis kann dabei bis zu 50 % betragen. Höhere Zusatzmengen zum Zellstoff führten zu verstärktem Verblocken an den beheizten Stahlwalzen während der Trocken- oder Feuchtsatinage bei Temperaturen > 100 °C und hohem Walzendruck.

Zur Verbesserung der Benetzung und Haftung von Silikonharzen auf der Oberfläche der erfindungsgemäß hergestellten synthesefaserhaltigen Papiere empfiehlt sich eine elektrische Ober flächenvorbehandlung, wie sie z.B. in der "Allgemeinen Papier-Rundschau" (1988), Nr. 29, S. 794-800, beschrieben und bei einer Vielzahl von Kunststoffolien bzw. kunststoffbeschichteten Papieren vor der Silikonbeschichtung üblich ist.

Diese erfindungsgemäß hergestellten folienähnlichen Papiere sind kostengünstiger als klassische Kunststoffolien und besitzen eine etwas höhere Steifigkeit als diese.

Gegenüber reinen Zellstoffpapieren zeichnen sie sich durch höhere Flexibilität, Dimensionsstabilität bei Feuchte- und Temperaturveränderung und bessere Sperreigenschaften gegenüber Wasser und Lösungsmitteln aus. Sie sind deshalb ebenfalls für andere Anwendungszwecke vorzüglich geeignet, wie z.B. als Druck- und Werbeträger, Klebebänder, Abdeckmaterial, flexible Möbelfolie und Trägerpapier für sonstige spezielle Gebiete.

Die nachfolgenden Tabellen 0 bis 7 dienen der Erläuterung der Erfindung.

**TABELLE 0**

| Überblick über die untersuchten Synthesefasern | | | | | | |
|---|---|---|---|---|---|---|
| | UL 410 | E 790 | Creslan 93 | Creslan 98 | kN 87/1A | kN 87/1B |
| Hersteller | Mitsui | Mitsui | American Cyanamid | Cyanamid | DOW | DOW |
| Typ | Polyethylen | Polyethylen | Copolymer v. Acrylnitrilen u. Methylmethacylaten | | Polyethylen | Polyethylen |
| | | | | | (Carboxyliert) | |
| Faserlänge mm | 0,9 | 1,6 | 5,5-6,0⁽¹⁾ | 5,5-6,0⁽²⁾ | 6,0 | 10,0 |
| Erweichungspunkt °C | 123 | 132 | 260 | 260 | k.A. | k.A. |
| k.A. = keine Angaben | | | | | | |

| | | | | | | |
|---|---|---|---|---|---|---|
| (1) = 1,1 Denier, Diameter = 12 µm | | | | | | |
| (2) = 4,0 Denier, Diameter = 22 µm | | | | | | |

**TABELLE 6**

| Papiereigenschaften nach aufeinanderfolgender Feucht- und Trockensatinage | | | | |
|---|---|---|---|---|
| Muster | | Cobb-Riz. DS g/m² | Luftdurchlässigkeit cm³/min | Glätte DS Bekk sek |
| 4 | a | 1,20 | < 0,45 | ca. 3100 |
| | b | 0,22 | « 0,45 | 960 |
| 5 | a | 1,30 | < 0,45 | ca. 2450 |
| | b | 0,32 | « 0,45 | 1080 |
| a - s. Beispiel 1, Tab. 5 (Feuchtsatinage; 140 °C) | | | | |
| b - Kombination Feucht- und Trockensatinage gemäß Beispiel 2 | | | | |

## Patentansprüche

1. Verfahren zur Herstellung synthesefaserhaltiger hochverdichteter Papiere mit einem Raumgewicht gleich oder größer 0,9 kg/dm³ **dadurch gekennzeichnet**, daß die Papierbahn aus einem Gemisch von Zellstoff und thermoplastischen Synthesefasern im Verhältnis 50:50 bis 90:10 mit einem Mahlgrad von 35 bis 75 SR unter Zusatz von Leimungs-, Retentions- und Naßfestmitteln und gegebenenfalls Füllstoffen besteht, die Papierbahn gegebenenfalls oberflächengeleimt wird und anschließend in einem separaten Arbeitsgang einer Satinage bei Oberflächentemperaturen der Kalanderwalzen gleich oder größer 100°C und linearer Walzendrücke gleich oder größer 30 kN/m unterzogen wird.

2. Verfahren nach Anspruch 1, **dadurch gekennzeichnet**, daß als Zellstoffe alle bekannten Typen, vorzugsweise aber aus Gründen der Festigkeit Lang- und Kurzfaser -Sulfatzellstoffe im Verhältnis 90:10 bis 10:90 verwendet werden.

3. Verfahren nach Anspruch 1, **dadurch gekennzeichnet**, daß als thermoplastische Synthesefasern hydrophil ausgerüstete Polyethylenfasern mit einer Faserlänge zwischen 0,5 mm und 6 mm, vorzugsweise zwischen 0,5 mm und 4 mm verwendet werden und die vorzugsweise nach ihrer chemischen Struktur den PE-Homoplymeren (HOPE-Typen) oder PE-Copolymeren (LLDPE-Typen) zuzuordnen sind.

4. Verfahren nach Anspruch 1 bis 3, **dadurch gekennzeichnet**, daß die thermoplastischen Synthesefasern gemeinsamt mit dem Zellstoff in bekannten Mahlaggregaten gemahlen werden oder nach erfolgter Zellstoffmahlung erst zugesetzt werden.

5. Verfahren nach Anspruch 1, **dadurch gekennzeichnet**, daß zur Oberflächenleimung mit bekannten üblichen Auftragseinrichtungen, wie Walzenauftragswerk, z.B. Leimpresse, oder Luftbürstenauftragswerk bekannte übliche Oberflächenleimungsmittel mit vorzugsweise filmbildenden Eigenschaften, wie modifizierte Stärken, Carboxymethylcellulose, Polyvinylalkohol oder Polymerdisersion allein oder in Kombination zugesetzt werden.

6. Verfahren nach Anspruch 1 bis 6, **dadurch gekennzeichnet**, daß die gebildete Papierbahn in einem Mehrwalzen-Satinierkalander , vorzugsweise in einem Hochsatinierkalander, unter einem linearen Walzendruck von gleich oder größer 30 kN/m, bei Temperaturen vorzugsweise größer 120°C auf das angestrebte Raumgewicht von gleich oder größer 0,9 kg/dm³ feucht oder trocken verdichtet wird.

7. Verwendung der synthesefaserhaltigen hochverdichteten Papierbahnen mit einem Raumgewicht gleich oder größer 0,9 kg/dm³ als Trägermaterial für Beschichtungen unterschiedlicher Art, vorzugsweise als Trennrohpapiere hoher Fleibilität, Lösungsmitteldichtigkeit, Dimensionsstabilität und Glätte für die Beschichtung von bekannten üblichen Silikonharzen.
